# EUROPÄISCHE PATENTSCHRIFT

(11) **EP 4 279 257 B1**
(45) Veröffentlichungstag und Bekanntmachung des Hinweises auf die Patenterteilung: **02.07.2025**
(21) Anmeldenummer: 22174671.2
(22) Anmeldetag: 20.05.2022
(51) Int. Cl.: C21D 9/00, C21D 1/06, B30B 9/08, C21D 8/00, B30B 15/02, B30B 11/08

(54) **TABLETTIERWERKZEUG**
TABLETTING TOOL
OUTIL DE PASTILLAGE

(43) Veröffentlichungstag der Anmeldung: 22.11.2023
(73) Patentinhaber: Notter GmbH, 75248 Ölbronn-Dürrn (DE)
(72) Erfinder: NOTTER, Klaus, 75248 Ölbronn (DE); NOTTER, Manfred, 75248 Ölbronn (DE); NOTTER, Julian, 75248 Ölbronn (DE); RÖMER, Harald, 21465 Reinbeck (DE)
(74) Vertreter: Zurhorst, Stefan

(56) Entgegenhaltungen:
- EP-A1- 2 377 677
- WO-A1-2009/116269
- DE-A1- 10 159 114
- DE-U1- 202010 004 448
- JP-A- 2015 217 398
- HANS BERNS: "Ferrous Materials", 31 December 2008 (2008-12-31), XP055470310, ISBN: 978-3-540-71848-2, Retrieved from the Internet <URL:http://allaboutmetallurgy.com/wp/wp-content/uploads/2016/12/Ferrous-Materials-Steels-Cast-Irons.pdf> [retrieved on 20180425]

## Beschreibung

Die Erfindung betrifft ein Tablettierwerkzeug mit den Merkmalen nach dem Oberbegriff des Anspruchs 1.

Zur Herstellung von Tabletten beispielsweise im Pharma-, Lebensmittel- oder Haushaltsbereich werden Maschinen und Vorrichtungen eingesetzt, in denen ein pulver- bzw. granulatförmiger Grundstoff zu Tabletten verpresst wird. Hierzu ist ein Tablettierwerkzeug beispielsweise in Form einer Matrizenscheibe vorgesehen, welche aus Ringsegmenten zusammengesetzt ist und mindestens eine, im Regelfall eine Vielzahl von Pressöffnungen aufweist. In die jeweilige Pressöffnung wird das Pulver bzw. das Granulat eingefüllt und dort mit gegenläufig aufeinander zu bewegten Ober- bzw. Unterstempeln unter Bildung einer Tablette verpresst.

Ein derartiges Tablettierwerkzeug ist insbesondere aufgrund der abrasiven Wirkung der zu verpressenden Stoffe verschleißanfällig. Zur Verbesserung der Verschleißfestigkeit sind verschiedene Maßnahmen bekannt. In einer bewährten Bauform werden Matrizenbuchsen in eine Trägerplatte eingesetzt, wobei in den Matrizenbuchsen jeweils mindestens eine Pressöffnung ausgebildet ist. Die Trägerplatte besteht aus gewöhnlichem Werkzeugstahl oder aus Edelstahl, während die Matrizenbuchsen aus gehärtetem Stahl oder aus Hartmetall gebildet sind. Im Bereich der Pressöffnungen ist hierdurch eine deutlich erhöhte Standzeit erzielbar. Eine vergleichbare Bauform ist beispielsweise aus der EP 2 377 677 A1 bekannt, die ein Tablettierwerkzeug gemäss dem Oberbegriff des Anspruchs 1 offenbart.

Der Aufwand für die Matrizenbuchsen ist jedoch hoch, was erhebliche Kosten nach sich zieht. Außerdem ist nicht nur im unmittelbaren Bereich der Matrizenbuchsen ein Verschleiß zu beobachten. Für den Befüllvorgang der Pressöffnungen und den Pressvorgang sind nämlich verschiedene Hilfswerkzeuge vorgesehen wie Füllschuhe, Tablettenabstreifer, Materialabstreifer, Materialaushebepflug und Absaugeinrichtungen, die auf der oberen Flachseite der Ringsegmente teilweise gleiten oder mit geringen Spaltmaßen fest angebracht sind. Dadurch kommt es zu Abrieb durch eingequetschtes Pulver und zu Verschleiß. Neben dem Material der Matrizenbuchsen muss daher auch das Material der Ringsegmente eine entsprechende Standfestigkeit aufweisen

In einer alternativen Bauform wird auf die Matrizenbuchsen verzichtet. Stattdessen werden die Pressöffnungen unmittelbar in den Ringsegmenten ausgebildet, wie es beispielsweise in der DE 101 59 114 A1 beschrieben ist. Zwar kann ein solches Ringsegment unter Verzicht auf die Matrizenbuchsen kostengünstig hergestellt werden. Eine besondere Materialauswahl oder eine besondere Materialbehandlung sind dort jedoch nicht erwähnt. Ohne besondere Maßnahmen unterliegen derartige Ringsegmente erheblichem Verschleiß und müssen nach kurzer Betriebszeit ausgetauscht werden.

Der Erfindung liegt die Aufgabe zugrunde, ein gattungsgemäßes Tablettierwerkzeug derart weiterzubilden, dass bei geringem Fertigungsaufwand eine hohe Verschleißfestigkeit erzielt ist.

Diese Aufgabe wird durch ein Tablettierwerkzeug mit den Merkmalen des Anspruchs 1 gelöst.

Die Erfindung basiert zunächst auf der Erkenntnis aus der Praxis, dass für die hier in Rede stehenden Tablettierwerkzeuge, bei denen die Pressöffnungen unmittelbar im Ringsegment ausgebildet sind, eine in anderen verschleißintensiven Bereichen gerne eingesetzte Oberflächenhärtung mit einer geringen Härtetiefe von kleiner als einem zehntel Millimeter nicht ausreicht. Durch den Pressvorgang entsteht nicht nur Reibung, sondern auch ein starker Druck als Folge der Pressung von Oberstempel und Unterstempel auf das Pressgut. Dieser Druck wirkt vergleichbar zu einem hydrostatischen Druck quer zur Presskraftrichtung auf die Umfangswand der jeweiligen Pressöffnung.

Es wurde erkannt, dass bei einer solchen Belastung eine dünne Einhärtungszone keine gute Unterstützung vom vergleichsweise weichen Grundmaterial erfährt. Der wirkende Druck führt zu elastischer oder möglicherweise auch plastischer Verformung, in dessen Folge es zu kleinen Rissen in der dünn gehärteten Umfangswand der Pressöffnungen kommt. Solche Risse vergrößern die Reibung beim Ausstoßen von Tabletten stark. Außerdem können sie zu kleinen Ausbrüchen an der Einhärtungszone führen und so einem weitergehenden Verschleiß in der Pressöffnung Vorschub leisten.

Nach der Erfindung ist vorgesehen, dass das Ringsegment aus Stahl besteht und zumindest im Bereich der Umfangswand der Pressöffnung mit einer bestimmten Mindest-Härtetiefe gehärtet ist. Diese Mindest-Härtetiefe bemisst sich an bestimmten Referenzwerten. Ein erster Referenzwert der Härtetiefe ist gleich 2 mm. Der Ermittlung eines zweiten Referenzwertes wird eine quer zur Mittelachse der Pressöffnung ermittelte kleinste Öffnungsweite zugrunde gelegt, wobei der zweite Referenzwert der Härtetiefe gleich dem 0,3-fachen der kleinsten Öffnungsweite ist. Die nach der Erfindung vorgesehene Härtetiefe ist mindestens gleich dem kleineren der beiden Referenzwerte. Es hat sich gezeigt, dass insbesondere bei vergleichsweise großen Pressöffnungen die Härtetiefe mindestens gleich dem ersten Referenzwert in Höhe von 2 mm sein soll, um die gewünschte Wirkung zu erzielen. Bei vergleichsweise kleinen Pressöffnungen, bei denen das 0,3-Fache der kleinsten Öffnungsweite kleiner als die vorgenannten 2 mm ist, kann jedoch auch eine geringere Härtetiefe ausreichen, die mindestens gleich dem zweiten Grenzwert ist. Jedenfalls werden hierdurch die vorgenannten Nachteile zuverlässig vermieden. Die Umfangswand der Pressöffnungen wird durch eine ausreichend dicke Härtezone sicher gestützt. Selbst unter hohem hydrostatischem Druck bleibt die Verformung der Pressöffnungen in Grenzen. Die Oberfläche bleibt intakt und frei von Rissen, womit der Pressvorgang dauerhaft leichtgängig bleibt. In Verbindung mit der durch die Härtung erzielten Widerstandsfähigkeit der Oberfläche gegen Abrasion ergibt sich insgesamt eine lange Betriebsdauer. Der Aufwand des Härtens ist überschaubar. Da auf den Aufwand der Matrizenbuchsen verzichtet wird, ergibt sich insgesamt eine einfache und kostengünstige Bauweise, die dennoch selbst unter hohen Betriebslasten eine hohe Betriebssicherheit für eine vergleichsweise lange Betriebsdauer sicherstellt.

Es kann zweckmäßig sein, die Härtung auf den Bereich der Umfangswand der Pressöffnungen zu beschränken. Bevorzugt ist das Ringsegment auch im Bereich von mindestens einer Flachseite mit einer zweiten Härtetiefe gehärtet, wobei die zweite Härtetiefe mindestens gleich dem kleineren der beiden Referenzwerte der Härtetiefe ist. Auch hier ergibt sich nicht nur eine hohe Widerstandsfähigkeit gegen Abrasion, sondern auch eine gute Stützwirkung gegen hohe lokale Lasten. Zweckmäßig erfolgt die Härtung nicht nur im Bereich der einen Flachseite, sondern auch im Bereich einer gegenüberliegenden zweiten Flachseite mit einer dritten Härtetiefe, wobei die dritte Härtetiefe mindestens gleich dem kleineren der beiden Referenzwerte der Härtetiefe ist. Hierdurch lässt sich das Ringsegment beidseitig benutzen. Zudem werden zumindest näherungsweise symmetrische Härtungsbedingungen geschaffen, die den Härtungsverzug auf ein Minimum reduzieren.

Für die erfindungsgemäße Wirkung kann eine nach vorstehenden Maßgaben bestimmte Mindest-Härtetiefe ausreichen. In bevorzugter Weiterbildung ist das Ringsegment durch seine vollständige Dicke hindurch durchgehärtet, wodurch eine besonders hohe Widerstandsfähigkeit erzielt wird. Der zu erreichende Härtegrad kann innerhalb weiter Grenzen nach Bedarf eingestellt werden. Es hat sich aber eine Härte von mindestens 56 und insbesondere von mindestens 60 Rockwell (HRC) als vorteilhaft herausgestellt.

Vorliegend wird eine Bearbeitung des Ringsegmentes einschließlich seiner mindestens einen Pressöffnung auf Fertigmaß angestrebt, woran sich dann der Vorgang des Härtens anschließt. In vorteilhafter Weiterbildung der Erfindung ist also das Ringsegment im Zustand des Fertigmaßes gehärtet und hat nach dem Härten keine die Maß- und/oder Formgenauigkeit betreffende Nachbearbeitung erfahren. Die Gefügeumwandlung des Stahls beim Härten lässt sich so steuern, dass kein wesentlicher Verzug auftritt. Hierzu sind die Härtetemperaturniveaus, die Abkühlniveaus und die entsprechenden Haltezeiten so zu wählen, dass die Härtespannungen im Gefüge abgebaut werden. Damit kann erreicht werden, dass im Anschluss an das Härten keine Nacharbeiten betreffend Form- und Maßgenauigkeit mehr erforderlich sind. Insbesondere für diesen Zweck wird bevorzugt ein Karbid bildender Stahl mit der Fähigkeit zum Ausscheiden von Sekundärkarbiden eingesetzt.

Ausführungsbeispiele der Erfindung sind nachfolgend anhand der Zeichnung näher beschrieben. Es zeigen:
- Fig. 1: ein Rotorsegment einer Rundlauf-Tablettiermaschine mit einem erfindungsgemäß ausgeführten Tablettierwerkzeug in Form einer aus Ringsegmenten zusammengesetzten Matrizenscheibe,
- Fig. 2: in vergrößerter Schnittdarstellung das aus durchgehärtetem Stahl bestehende Ringsegment nach Fig. 1 beim Pressvorgang mit je einem eingetauchten Ober- und Unterstempel,
- Fig. 3: in einer Querschnittsdarstellung eine Variante des Ringsegmentes nach Fig. 2 mit Härtezonen im Bereich der Umfangswände der Pressöffnungen sowie der Flachseiten, und
- Fig. 4: in einer schematischen Diagramm-Darstellung einen typischen Temperaturverlauf über der Zeit zur Erzielung einer verzugsarmen Härtung,

Fig. 1 zeigt in einer perspektivischen Ansicht ein Rotorsegment 12 einer Rundlauf-Tablettiermaschine zum Herstellen von Tabletten aus pulver- oder granulatförmigen Stoffen in beliebigen Anwendungsfeldern. Solche Anwendungsfelder können insbesondere im Pharma-, Lebensmittel- oder Haushaltsbereich liegen. In das Rotorsegment 12 sind Oberstempelführungen 13 sowie Unterstempelführungen 14 für in Fig. 2 dargestellte Tablettierstempel 3, 4 eingeformt. Am Rotorsegment 12 ist mindestens ein Tablettierwerkzeug 1 befestigt, welches im gezeigten Ausführungsbeispiel als Ringsegment 5 einer kreisringförmigen Matrizenscheibe 11 ausgeführt ist und eine im montierten Zustand nach oben weisende Flachseite 7 aufweist. Die Matrizenscheibe 11 ist mit einer zur Anzahl der Oberstempelführungen 13 und Unterstempelführungen 14 korrespondierenden Anzahl von Pressöffnungen 2 versehen und liegt in der durch die Gewichtskraftrichtung vorgegebenen Hochrichtung zwischen den Oberstempelführungen 13 und den Unterstempelführungen 14. Je eine Oberstempelführung 13, Unterstempelführung 14 und Pressöffnung 2 liegen in der genannten Hochrichtung fluchtend zueinander auf einer gemeinsamen, in Fig. 3 dargestellten Mittelachse 16.

Aus mehreren Rotorsegmenten 12 ist ein rotationssymmetrisch zu einer Drehachse 15 angeordneter, hier nicht näher dargestellter Rotor der Rundlauf- Tablettiermaschine gebildet, während aus den einzelnen Segmenten 10 eine um die Drehachse 15 umlaufende Matrizenscheibe 11 gebildet ist. Die Matrizenscheibe 11 ist fest beispielsweise durch Verklemmung oder in anderer Weise mit dem Rotor bzw. dessen Rotorsegment 12 verbunden. Die hieraus gebildete Baueinheit dreht sich im Betrieb um die parallel zur Gewichtskraftrichtung liegende Drehachse 15.

Fig. 2 in vergrößerter Schnittdarstellung das Tablettierwerkzeug 1 nach Fig. 1, welches dabei im Bereich einer einzelnen Pressöffnung 2 im Querschnitt dargestellt ist. Die Pressöffnung 2 erstreckt sich entlang der vertikal und parallel zur Drehachse 15 (Fig. 1) verlaufenden Mittelachse 16 und weist dabei quer zur Mittelachse 16 eine kleinste Öffnungsweite d sowie eine um diese Mittelachse 16 umlaufende Umfangswand 6 auf. Die Pressöffnungen 2 sind im gezeigten Ausführungsbeispiel für die Herstellung von kreisrunden Tabletten zylindrisch mit einem kreisförmigen Querschnitt ausgebildet, wobei die kleinste Öffnungsweite d dem Durchmesser des kreisförmigen Querschnitts entspricht. Natürlich kommen im Rahmen der Erfindung auch abweichende, beispielsweise längliche ("oblong") Querschnittsformen in Betracht, wobei dann die kleinste Öffnungsweite d in Richtung der Schmalseiten zu ermitteln ist. In anderen Worten ist die kleinste Öffnungsweite d gleich dem Maß der kleinen Achse des Öffnungsquerschnittes. Die Pressöffnungen 2 sind mit ihren umlaufenden Umfangswänden 6 unmittelbar im Ringsegment 5 ausgebildet. Das bedeutet, dass keine Matrizenbuchsen oder dergleichen zum Einsatz kommen, sondern dass die Umfangswände 6 der Pressöffnungen 2 durch das Material des Ringsegmentes 5 gebildet sind.

In die Pressöffnung 2 ist von oben ein als Oberstempel ausgeführter Tablettierstempel 3 und von unten ein als Unterstempel ausgeführter Tablettierstempel 4 eingeführt. Beide Tablettierstempel 3, 4 weisen an ihren einander zugewandten freien Enden je eine Pressfläche 17 auf, die quer zur Mittelachse 16 liegen und einander zugewandt sind.

Die Funktion der Rundlauf- Tablettiermaschine ergibt sich aus der Zusammenschau der Fig. 1 und 2. Demnach wird zunächst bezogen auf die Gewichtskraftrichtung von unten der untere Tablettierstempel 4 derart eingeführt, dass er mit seiner Pressfläche 17 in die Pressöffnung 2 als deren untere Begrenzung hineinragt. In diesem Zustand wird die Pressöffnung 2 mit dem zu verpressenden Pulver oder Granulat von oben in der gewünschten Menge befüllt.

Anschließend wird in der Gegenrichtung, also in der Gewichtskraftrichtung von oben der obere Tablettierstempel 3 mit seiner daran ausgebildeten Pressfläche 17 in die Pressöffnung 2 eingeführt, wobei die beiden Pressflächen 17 der beiden Tablettierstempel 3, 4 einander zugewandt sind. Die Pressflächen 17 sind jeweils durch einen umlaufenden Rand begrenzt, der dichtend an einer Umfangswand 6 der Pressöffnung 2 anliegt. Hierdurch entsteht ein vollständig geschlossener, durch die beiden Pressflächen 17 und die Umfangswand 6 der Pressöffnung 2 begrenzter Pressraum. In diesem Zustand wird der obere Tablettierstempel 3 unter Anhebung und Gegendruck des unteren Tablettierstempels 4 abgesenkt, wodurch das im Pressraum bzw. in der Pressöffnung 2 befindliche Pulver oder Granulat zu einer nicht dargestellten Tablette verdichtet wird. Die auf diese Weise hergestellte Tablette wird dann mittels der beiden Tablettierstempel 3, 4 aus der Pressöffnung 2 ausgestoßen und der Weiterverarbeitung bzw. Verpackung zugeführt.

Die Bewegungssteuerung bzw. der Antrieb der beiden Tablettierstempel 3, 4 erfolgt dadurch, dass der in Fig. 1 abschnittsweise gezeigte Rotor gemeinsam mit dem Tablettierwerkzeug 1 und den Tablettierstempeln 3, 4 um die Drehachse 15 gedreht wird. Nicht dargestellte, räumlich feststehende Kurvenelemente, denen gegenüber die Tablettierstempel 3, 4 eine Relativbewegung ausführen, wirken auf die den Pressflächen 17 gegenüberliegenden Enden der Tablettierstempel 3, 4 ein und erzeugen damit den Hub der Tablettierstempel 3, 4.

Die Verdichtung des Pulvers oder Granulats zu einer Tablette erzeugt im Innenraum der Pressöffnung einen Druck, der mit einem hydrostatischen Druck vergleichbar ist, und der auf die Umfangswand der Pressöffnung einwirkt. Infolge der vorstehend beschriebenen Zwangsführung der Tablettierstempel 3, 4 bauen sich Presskraft und Druck in Abhängigkeit von der in der jeweiligen Pressöffnung befindliche Füllmenge auf. Je größer die Füllmenge ist, umso größer ist auch der entstehende Pressdruck. Im praktischen Betrieb lassen sich Füllmenge und Pressdruck auf ein gewünschtes Maß einstellen. Vereinzelt bleiben jedoch Teile oder ganze Tabletten an den Tablettierstempeln 3, 4 kleben und führen damit zu einer stark erhöhten Presskraft bis hin zu einer Verdopplung, was wiederum Schäden an den Werkzeugen oder an zu dünnen Härteschichten an den Segmenten durch Überlastung nach sich ziehen kann.

Für die Befüllung der Presskavitäten 2 mit dem zu verpressenden Pulver oder Granulat, zum Abführen der verpressten Tabletten, zur Beseitigung von überschüssigem Pulver oder Granulat oder auch für andere Zwecke sind verschiedene, nicht dargestellte Hilfswerkzeuge vorgesehen, die auf der im montierten Zustand nach oben weisenden, als Funktionsoberfläche ausgebildeten ebenen Flachseite 7 des Tablettierwerkzeuges 1 abgleiten. Derartige Hilfswerkzeuge können Füllschuhe, Tablettenabstreifer, Materialabstreifer, Materialaushebepflüge, Absaugeinrichtungen oder dergleichen sein. Der genannten Flachseite 7 liegt noch eine weitere Flachseite 8 des Ringsegmentes 5 gegenüber, die hier nach unten weist. Auch die weitere, zweite Flachseite ist als ebene Funktionsoberfläche ausgebildet. Dies erlaubt es, das Ringsegment 5 umgedreht einzubauen und zu nutzen, wobei dann die zweite Flachseite 8 nach oben weist und mit den genannten Hilfswerkzeugen zusammenwirkt

Das Zusammenwirken der genannten Hilfswerkzeuge und auch des Füllgutes mit dem Tablettierwerkzeug 1 beansprucht dessen Oberfläche an der zugewandten Flachseite 7, 8. Der weiter oben beschriebene Pressvorgang in den Pressöffnungen 2 beansprucht insbesondere deren Umfangswände 6. Um insbesondere diesen und auch anderen Beanspruchungen eine erhöhte Verschleißfestigkeit entgegenzusetzen, besteht das Ringsegment 5 nach Fig. 2 aus einem Karbid bildenden Stahl mit der Fähigkeit zum Ausscheiden von Sekundärkarbiden nach Wärmebehandlung zur Erzielung eines harten und damit verschleißfesten Gefügezustandes. Das Ringsegment 5 wurde zunächst auf Fertigmaß bearbeitet, was die Fertigung der Pressöffnungen 2 einschließt. Erst im Anschluss daran wurde das Ringsegment 5 auf eine Härte von mindestens 56 HRC und insbesondere auf mindestens 60 HRC (Rockwell-Härte) gehärtet. Im Ausführungsbeispiel nach Fig. 2 erfolgte eine Durchhärtung des Ringsegmentes in seiner Gesamtheit. Dem sonst zu erwartenden Härtungsverzug wurde durch das oben erwähnte Material in Verbindung mit einem Temperaturprofil beim Härten begegnet, wie es in Fig. 4 dargestellt ist. Dort ist schematisch der Verlauf der Temperatur T über der Zeit t gezeigt, mithilfe dessen einerseits eine durch die gesamte Dicke des Ringsegmentes 5 sich erstreckende Durchhärtung des Stahls erzielt wurde, während andererseits das auf Fertigmaß vorbereitete Ringsegment auch nach dem Härten mit ausreichender Dimensionsstabilität seine Form und seine Maße soweit beibehalten hat, dass in dieser Hinsicht nach dem Härten keine Nacharbeiten mehr erforderlich sind und auch nicht durchgeführt wurden.

Fig. 3 zeigt noch in einer Querschnittsdarstellung eine Variante des Ringsegmentes 5 nach Fig. 2 mit Härtezonen 9 im Bereich der Umfangswände 6 der Pressöffnungen 2 sowie der beiden sich gegenüberliegenden Flachseiten 7, 8. Es erfolgte also keine Durchhärtung des Ringsegmentes 5. Vielmehr wurde die Härtung auf den Bereich der Umfangswände 6 der Pressöffnung 2 sowie auf den Bereich der oberen und auch der unteren Flachseite 7, 8 beschränkt. Eine hierbei erzielte Härtetiefe h im Bereich der Umfangswand 6 der Pressöffnung 2 muss jedoch einen bestimmten Minimalwert erreicht haben. Zur Bestimmung dieses Minimalwertes werden zwei Referenzwerte herangezogen. Ein erster Referenzwert der Härtetiefe h ist gleich 2 mm. Ein zweiter Referenzwert der Härtetiefe h ist gleich dem 0,3-fachen der kleinsten Öffnungsweite d. Die Härtetiefe h im Bereich der Umfangswand 6 der Pressöffnung 2 ist mindestens gleich dem kleineren der beiden Referenzwerte. Wenn also die kleinste Öffnungsweite d beispielsweise 12 mm beträgt, dann ist der zweite Referenzwert 0,3 x 12 mm = 3,6 mm. Der erste Referenzwert ist 2 mm und damit kleiner als der zweite Referenzwert. Es reicht also eine Härtetiefe h in Höhe des ersten Referenzwertes von mindestens 2 mm. Im Falle einer kleineren Pressöffnung mit einer kleinsten Öffnungsweite d von beispielsweise 5 mm ist der zweite Referenzwert 0,3 x 5 mm = 1,5 mm und damit kleiner als der erste Referenzwert in Höhe von 2 mm. In einem solchen Fall kann es nach der Erfindung ausreichen, dass die Härtetiefe h im Bereich der Umfangswand 6 der Pressöffnung 2 mindestens 1,5 mm beträgt.

Auch die Flachseite 7 und optional auch die gegenüberliegende Flachseite 8 sind gehärtet und weisen eine zweite Härtetiefe h₂ bzw. eine dritte Härtetiefe h₃ auf. Die zweite Härtetiefe h₂ bzw. die dritte Härtetiefe h₃ werden analog zur Härtetiefe h im Bereich der Umfangswand 6 der Pressöffnung 2 bestimmt und sind mindestens gleich dem kleineren der beiden oben genannten Referenzwerte, sind also in den beiden oben genannten Beispielen mindestens 2,0mm bzw. mindestens 1,5 mm. Es handelt sich dabei um Minimal-Angaben, sodass auch größere Härtetiefen h, h₂, h₃ möglich sind. Das schließt auch die Option ein, dass die tatsächlichen Härtetiefen h, h₂, h₃ voneinander abweichen und also verschieden sein können. In den übrigen Merkmalen und Bezugszeichen stimmt das Ausführungsbeispiel nach Fig. 3 mit demjenigen nach Fig. 2 überein.

## Patentansprüche

1. Tablettierwerkzeug (1) mit mindestens einer Pressöffnung (2) zur Aufnahme von Tablettierstempeln (3, 4) und zum Verpressen von pulver- oder granulatförmigen Stoffen zu einer Tablette, wobei das Tablettierwerkzeug durch Ringsegmente (5) zusammengesetzt ist, wobei die Pressöffnung (2) sich entlang einer Mittelachse (16) erstreckt und dabei quer zur Mittelachse (16) eine kleinste Öffnungsweite (d) aufweist, und wobei die Pressöffnung (2) mit einer umlaufenden Umfangswand (6) unmittelbar in einem Ringsegment (5) ausgebildet ist,
**dadurch gekennzeichnet, dass** das Ringsegment (5) aus Stahl besteht und zumindest im Bereich der Umfangswand (6) der Pressöffnung (2) mit einer Härtetiefe (h) gehärtet ist, wobei ein erster Referenzwert der Härtetiefe (h) gleich 2 mm ist, wobei ein zweiter Referenzwert der Härtetiefe (h) gleich dem 0,3-fachen der kleinsten Öffnungsweite (d) ist, und wobei die Härtetiefe (h) mindestens gleich dem kleineren der beiden Referenzwerte ist.

2. Tablettierwerkzeug nach Anspruch 1,
**dadurch gekennzeichnet, dass** das Ringsegment (5) mindestens eine Flachseite (7) aufweist und im Bereich der Flachseite (7) mit einer zweiten Härtetiefe (h₂) gehärtet ist, wobei die zweite Härtetiefe (h₂) mindestens gleich dem kleineren der beiden Referenzwerte der Härtetiefe (h) ist.

3. Tablettierwerkzeug nach Anspruch 2,
**dadurch gekennzeichnet, dass** das Ringsegment (5) eine der Flachseite (7) gegenüberliegende zweite Flachseite (8) aufweist und im Bereich der zweiten Flachseite (8) mit einer dritten Härtetiefe (h₃) gehärtet ist, wobei die dritte Härtetiefe (h₃) mindestens gleich dem kleineren der beiden Referenzwerte der Härtetiefe (h) ist.

4. Tablettierwerkzeug nach einem der Ansprüche 1 bis 3,
**dadurch gekennzeichnet, dass** das Ringsegment (5) durchgehärtet ist.

5. Tablettierwerkzeug nach einem der Ansprüche 1 bis 4,
**dadurch gekennzeichnet, dass** die Härte des Ringsegmentes (5) in seinen gehärteten Bereich mindestens 56 HRC beträgt.

6. Tablettierwerkzeug nach einem der Ansprüche 1 bis 5,
**dadurch gekennzeichnet, dass** der Stahl des Ringsegmentes (5) ein Karbid bildender Stahl mit der Fähigkeit zum Ausscheiden von Sekundärkarbiden ist.

7. Tablettierwerkzeug nach einem der Ansprüche 1 bis 6,
**dadurch gekennzeichnet, dass** das Ringsegment (5) im Zustand des Fertigmaßes gehärtet ist und nach dem Härten keine die Maß- und/oder Formgenauigkeit betreffende Nachbearbeitung erfahren hat.

## Claims

1. Tabletting tool (1) comprising at least one press opening (2) for receiving tabletting punches (3, 4) and for compressing powdered or granular substances to form a tablet, wherein the tabletting tool is composed of ring segments (5), wherein the press opening (2) extends along a centre axis (16) and has a smallest opening width (d) transversely to the centre axis (16), and wherein an encircling circumferential wall (6) of the press opening (2) is formed directly in a ring segment (5),
**characterized in that** the ring segment (5) consists of steel and is hardened at least in the region of the circumferential wall (6) of the press opening (2) with a hardening depth (h), wherein a first reference value for the hardening depth (h) is equal to 2 mm, wherein a second reference value for the hardnening depth (h) is equal to 0.3 times the smallest opening width (d), and wherein the hardening depth (h) is at least equal to the smaller of the two reference values.

2. Tabletting tool according to claim 1,
**characterized in that** the ring segment (5) has at least one flat side (7) and is hardened in the region of the flat side (7) with a second hardening depth (h₂), wherein the second hardening depth (h₂) is at least equal to the smaller of the two reference values for the hardening depth (h).

3. Tabletting tool according to claim 2,
**characterized in that** the ring segment (5) has a second flat side (8) situated opposite the flat side (7) and is hardened in the region of the second flat side (8) with a third hardening depth (h₃), wherein the third hardening depth (h₃) is at least equal to the smaller of the two reference values for the hardening depth (h).

4. Tabletting tool according to one of claims 1 to 3,
**characterized in that** the ring segment (5) is hardened through.

5. Tabletting tool according to one of claims 1 to 4,
**characterized in that** the hardness of the ring segment (5) in its hardened region is at least 56 HRC.

6. Tabletting tool according to one of claims 1 to 5,
**characterized in that** the steel of the ring segment (5) is a carbide-forming steel with the ability to cause precipitation of secondary carbides.

7. Tabletting tool according to one of claims 1 to 6,
**characterized in that** the ring segment (5) is hardened in its final dimensions and, after the hardening, has not undergone any reworking relating to accuracy in terms of dimensions and/or shape.

## Revendications

1. Outil de pastillage (1) avec au moins une ouverture de compression (2) pour recevoir des poinçons de compression (3, 4) et pour comprimer des substances pulvérulentes ou granuleuses en une pastille, l'outil de pastillage étant assemblé par des segments annulaires (5), l'ouverture de compression (2) s'étendant le long d'un axe central (16) et présentant alors, transversalement à l'axe central (16), une largeur d'ouverture (d) minimale, et l'ouverture de compression (2) étant réalisée avec une paroi périphérique (6) circulaire directement dans un segment annulaire (5),
**caractérisé en ce que** le segment annulaire (5) est en acier et est durci avec une profondeur de durcissement (h) au moins dans la zone de la paroi périphérique (6) de l'ouverture de compression (2), une première valeur de référence de la profondeur de durcissement (h) étant égale à 2 mm, une deuxième valeur de référence de la profondeur de durcissement (h) étant égale à 0,3 fois la plus petite largeur d'ouverture (d), et la profondeur de durcissement (h) étant au moins égale à la plus petite des deux valeurs de référence.

2. Outil de pastillage selon la revendication 1,
**caractérisé en ce que** le segment annulaire (5) présente au moins un côté plat (7) et est durci dans la zone du côté plat (7) avec une deuxième profondeur de dureté (h₂), la deuxième profondeur de dureté (h₂) étant au moins égale à la plus petite des deux valeurs de référence de la profondeur de dureté (h).

3. Outil de pastillage selon la revendication 2,
**caractérisé en ce que** le segment annulaire (5) présente un deuxième côté plat (8) opposé au côté plat (7) et est durci dans la zone du deuxième côté plat (8) avec une troisième profondeur de dureté (h₃), la troisième profondeur de dureté (h₃) étant au moins égale à la plus petite des deux valeurs de référence de la profondeur de dureté (h).

4. Outil de pastillage selon l'une quelconque des revendications 1 à 3,
**caractérisé en ce que** le segment annulaire (5) est durci à cœur.

5. Outil de pastillage selon l'une quelconque des revendications 1 à 4,
**caractérisé en ce que** la dureté du segment annulaire (5) dans sa zone durcie est d'au moins 56 HRC.

6. Outil de pastillage selon l'une quelconque des revendications 1 à 5,
**caractérisé en ce que** l'acier du segment annulaire (5) est un acier formant des carbures ayant la capacité de précipiter des carbures secondaires.

7. Outil de pastillage selon l'une quelconque des revendications 1 à 6,
**caractérisé en ce que** le segment annulaire (5) est durci à l'état de dimension finie et n'a pas subi de traitement ultérieur concernant la précision de dimension et/ou de forme après le durcissement.
